# EUROPÄISCHE PATENTSCHRIFT

(11) **EP 1 358 434 B1**
(45) Veröffentlichungstag und Bekanntmachung des Hinweises auf die Patenterteilung: **07.10.2009**
(21) Anmeldenummer: 01990319.4
(22) Anmeldetag: 19.12.2001
(51) Int. Cl.: F23Q 7/00

(54) **VERFAHREN ZUR HERSTELLUNG EINES STARTELEMENTES**
METHOD FOR PRODUCING A STARTING ELEMENT
PROCEDE DE PRODUCTION D'UN ELEMENT DEMARREUR

(30) Priorität: 29.01.2001 DE 10104021
(43) Veröffentlichungstag der Anmeldung: 05.11.2003
(73) Patentinhaber: ROBERT BOSCH GMBH, 70442 Stuttgart (DE)
(72) Erfinder: GEIER, Heinz, 71229 Leonberg (DE); KUGLIN, Eckhardt, 35469 Allendorf (DE); HAUSSER, Michael, 60598 Frankfurt (DE); TRIPTRAP, Herbert, 60385 Frankfurt (DE)
(86) Internationale Anmeldenummer: PCT/DE2001/004791
(87) Internationale Veröffentlichungsnummer: WO 2002/061338

(56) Entgegenhaltungen:
- EP-A- 1 065 446
- EP-A- 1 139 693
- PATENT ABSTRACTS OF JAPAN vol. 013, no. 130 (M-808), 30. März 1989 (1989-03-30) & JP 63 297925 A (KYOCERA CORP), 5. Dezember 1988 (1988-12-05)
- PATENT ABSTRACTS OF JAPAN vol. 1995, no. 07, 31. August 1995 (1995-08-31) & JP 07 103480 A (ISUZU CERAMICS KENKYUSHO:KK), 18. April 1995 (1995-04-18)

## Beschreibung

Die Erfindung betrifft ein Verfahren zur Herstellung eines Startelementes, insbesondere einer Glühstiftkerze, nach dem Oberbegriff des Anspruchs 1.

### Stand der Technik

Bekannte Startelemente für den Verbrennungsvorgang in einer Brennkraftmaschine, wie z.B. eine Zündkerze oder eine Glühstiftkerze, umfassen ein Keramikelement. Bislang werden diese Keramikelemente im Nassauftrag mit einem Schlicker beschichtet, beispielsweise mittels Gieß-, Tauch-, Spritz-, Sprenkel- oder Aufrollverfahren. Nach dem Aufbringen des Schlickers wird das keramische Element gebrannt, wobei das im Schlicker enthaltene einbrennfähige Material zu einer glasigen Schicht, oft auch als keramische Schicht bezeichnet, zusammenschmilzt oder sintert.

Nachteilig bei diesen nasschemischen Behandlungsmethoden ist jedoch, dass die Herstellung des Schlickers vergleichsweise aufwendig ist, Fäulnisprozesse den Schlicker zerstören können, Sedimentationsprozessen entgegengewirkt werden muss sowie Abwasserprobleme und ein hoher Energiebedarf hieraus resultiert. Ablaufender Schlicker kann gegebenenfalls zur Tropfenbildung führen, wodurch eine aufwendige Nachbehandlung nötig ist. Bei Heizern für eine Glühstiftkerze eines Dieselmotors kann der ablaufende Schlicker zu einer geringen Schichtdicke führen, wodurch die Kurzschlussgefahr erhöht wird.

Aus JP-A-07103480 ist eine Glühstiftkerze mit einem Heizelement bekannt, das von einem keramischen Hohlkörper gebildet wird. Der keramische Hohlkörper weist an der Oberfläche eine keramische Heizschicht auf, die einerseits mit einem Gehäuse und andererseits über einen Anschlussdraht mit einem Kontaktstift kontaktiert ist. Die keramische Heizschicht ist an der Außenseite mit einer keramischen Schutzschicht bedeckt, die sich über die gesamte freiliegende Oberfläche des keramischen Hohlkörpers erstreckt.

Aus WO 98/54105 ist bekannt, ein keramisches Substrat mit einer elektrostatisch aufgebrachten Trockenglasur zu beschichten. Dabei ist angegeben, für die Trockenglasur ein Beschichtungspulver aus SiO₂, ZnO, B₂O₃, Al₂O₃, MgO, CaO, K₂O und ZrO₂ zu verwenden. Die elektrostatisch aufgebrachte Trockenglasur dient dabei zur Erzeugung eines Glasdekors an der Oberfläche des keramischen Substrates zu dekorativen Zwecken.

### Aufgabe und Vorteile der Erfindung:

Der Erfindung liegt die Aufgabe zugrunde, ein Beschichtung für ein Keramikelement eines Startelements, insbesondere für eine Glühstiftkerze, sowie ein Verfahren zur Beschichtung des Keramikelements vorzuschlagen, welche eine gleichmäßige und haltbare Schutzschicht an der Oberfläche des Keramikelements ausbildet.

Diese Aufgabe wird mit einem Verfahren mit den kennzeichnenden Merkmale des Anspruchs 1 sowie mit einer Beschichtung auf dem Keramikelement mit den kennzeichnenden Merkmalen des Anspruchs 5 gelöst.

Die elektrostatisch auf das Keramikelement aufgebrachte Trockenglasur aus 4-6% CaO, 4-6% BaO, 8-12% Al₂O₃, 53-61% SiO₂ sowie 20-26% B₂O₃ gewährleistet, dass gegenüber bisherigen Verfahren eine gleichmäßigere Schichtdicke, insbesondere an den Kanten sowie in den Kehlen, erzeugt wird. Die Gefahr von Kurzschlüssen bei einem Heizelement einer Glühstiftkerze wird somit vollständig vermieden, was eine wesentliche Verbesserung darstellt.

Mit der entsprechend zusammengesetzten Trockenglasur wird eine vorteilhafte Leitfähigkeit und Fluidisierbarkeit der Trockenglasur realisierbar, was die elektrostatische Beschichtung wesentlich verbessert. Darüber hinaus reduziert sich zusätzlich die Umweltbelastung durch die Verwendung dieser bleifreien Trockenglasur.

Durch die Vermeidung eines Schlickers entfällt außerdem die aufwendige Haltbarmachung des Schlickers sowie das durch den Schlicker verursachte Abwasserproblem. Durch den trockenen Auftrag der Beschichtung ist ein vergleichsweise schneller Einbrand möglich, was auch zu einem verringerten Energieverbrauch des erfindungsgemäßen Verfahrens führt. Darüber hinaus entfällt die aufwendige Nachbearbeitung von ablaufenden Tropfen oder dergleichen.

Durch die in den Unteransprüchen genannten Maßnahmen sind vorteilhafte Ausführungen und Weiterbildungen der Erfindung möglich.

Vorzugsweise enthält die Trockenglasur 5% CaO, 5% BaO, 10% Al₂O₃, 57% SiO₂ sowie 23% B₂O₃.

Die Zusammensetzung einer elektrostatisch applizierbaren Trockenglasur, hierbei handelt es sich um ein Glasurpulver, kann in weiten Bereichen liegen, so dass die Eigenschaften des Glasurpulvers, darunter das Einbrennverhalten, der Ausdehnungskoeffizient und die elektrischen Eigenschaften des Pulvers sowie der eingebrannten Glasur leicht an das zu glasierende Substrat angepasst werden kann. Besonders geeignete Glasurpulver, wie Glasfritten, können zum Zwecke der Erhöhung ihres spezifischen Widerstands mit isolierenden Substanzen, wie beispielsweise Organopoysiloxanen gemäß EP-A 0 382 003, überzogen sein. Anstelle der Beschichtung eines Glasurpulvers mit einer isolierenden Substanz können elektrostatisch applizierbare Glasurpulver zum Zwecke der Erhöhung des spezifischen Widerstands und Verbesserung der Fluidisierbarkeit gemäß WO 98/54105 auch eine kleine Menge eines Carbonsäuresalzes enthalten. Durch Verwendung eines Glasurpulvers gemäß WO 98/58889, enthaltend zwei Glasfritten mit unterschiedlichem Erweichungsbeginn, lassen sich qualitativ gute Glasuren in hoher Schichtdicke erzielen. Die Haftfestigkeit des Glasurpulvers auf dem Substrat vor dem Brand lässt sich gemäß WO 94/26679 oder WO 97/08115 durch Mitverwendung eines physikalisch oder chemisch aktivierbaren organischen Haftmittels, wie eines thermoplastischen Polymers, steigern.

In einer besonderen Weiterbildung der Erfindung wird ein elektrisch isolierendes Keramikelement verwendet. Hierdurch wird auch die Beschichtung des Keramikelementes einer Zündkerze, beispielsweise für einen Ottomotor, realisierbar.

In einer anderen Ausführungsform wird ein elektrisch leitendes Keramikelement verwendet. Hierdurch wird die elektrostatische Beschichtung wesentlich vereinfacht und gleichzeitig die erfindungsgemäße Beschichtung eines Glühstifts für eine Glühstiftkerze, beispielsweise für einen Dieselmotor, realisierbar. Hierbei ist die gegenüber bisherigen Verfahren realisierbare wesentlich gleichmäßigere Beschichtung der Kanten für das Funktionieren der Glühstiftkerze entscheidend. Mit herkömmlichen Herstellungsverfahren war dies nicht zuverlässig zu gewährleisten.

### Ausführungsbeispiel

Ein Ausführungsbeispiel der Erfindung ist in der Zeichnung dargestellt und wird anhand der Figuren nachfolgend näher erläutert.

Im einzelnen zeigen
- Figur 1: ein erfindungsgemäßes elektrisch isolierendes Kerämikelement,
- Figur 2: ein erfindungsgemäßes elektrisch leitendes Keramikelement für eine Glühstiftkerze und
- Figur 3: einen Ausschnitt eines Längsschliffs eines erfindungsgemäß beschichteten Keramikelementes.

In Figur 1 ist ein elektrisch isolierendes Keramikelement 1 dargestellt, dass in einem Bereich A eine.Glasur 2 aufweist. Mittels der Glasur 2 verbessert sich sowohl die Festigkeit des Keramikelementes 1 als auch das Abweisen von Schmutz und Wasser. Dies reduziert insbesondere das Beschädigen beim Ein- oder Ausbau sowie das Auftreten von Störungen im Laufe des Betriebs.

In Figur 2 ist ein elektrisch leitendes Keramikelement 3 für eine Glühstiftkerze dargestellt, dass in einem Bereich B mit einer erfindungsgemäß aufgebrachten Glasur 2 beschichtet ist. Die Glasur 2 ist hierbei sowohl im Mantelbereich als auch im Stirnbereich des Keramikelementes 3 aufgebracht. Nach dem elektrostatischen Beschichten und Glasieren des Keramikelementes 3 wird in einem halbkreisförmigen Bereich C sowie einem rechteckförmigen Bereich D die Glasur wieder entfernt, beispielsweise weggeschliffen, und in nicht näher dargestellte Weise jeweils eine Kontaktierung an den beiden Bereichen C, D angebracht.

Das Keramikelement 3 weist eine Isolationsschicht 4 auf, wobei im Betrieb der Glühstiftkerze beispielsweise der Pluspol mittels der Kontaktierung des Bereichs C und der Minuspol mittels der Kontaktierung im Bereich D realisiert wird. Mit Hilfe eines über die Kontaktierung realisierten Stromflusses beginnt eine keramische Spitze 5 vergleichsweise schnell zu glühen, so dass der Startvorgang eines Dieselmotors im Vergleich zu metallischen Glühstiftkerzen vorteilhaft verkürzt wird.

Die Glasur 2 ermöglicht im eingebauten Zustand der Glühstiftkerze eine elektrische Isolation der Glühstiftkerze gegenüber dem metallischen Motorgehäuse.

In Figur 3 ist ein Ausschnitt eines Längsschliffs eines Keramikelementes 1, 3 dargestellt. Figur 3 veranschaulicht, dass die Glasur 2 sowohl an Kanten 6 als auch in einer Kehle 7 eine vergleichsweise gleichmäßige Schichtdicke aufweist. Insbesondere die vergleichsweise dicke Beschichtung an den Kanten 6 ist für eine Glühstiftkerze funktionsentscheidend. Günstig ist hierbei auch die verhältnismäßig dünne Schicht in den Kehlen 7.

### Bezugszeichenliste:

- 1: Keramikelement
- 2: Glasur
- 3: Keramikelement
- 4: Isolationsschicht
- 5: Spitze
- 6: Kante
- 7: Kehle

- A: Bereich
- B: Bereich
- C: Bereich
- D: Bereich

## Patentansprüche

1. Verfahren zur Herstellung eines Startelementes, insbesondere einer Glühstiftkerze, für den Verbrennungsvorgang in einer Brennkraftmaschine mit einem Keramikelement (1 ,3), wobei eine Trockenglasur (2) auf das Keramikelement (1, 3) aufgebracht wird, **dadurch gekennzeichnet, dass** die Trockenglasur (2) elektrostatisch auf das Keramikelement (1 ,3) aufgebracht wird und dass die Trockenglasur (2) 4 - 6% CaO, 4 - 6% BaO, 8 - 12% Al₂O₃, 53 - 61% SiO₂ sowie 20 - 26% B₂O₃ enthält.

2. Verfahren nach Anspruch 1, **dadurch gekennzeichnet, dass** die Trockenglasur (2) 5% CaO, 5% BaO, 10% Al₂O₃, 57% SiO₂ sowie 23% B₂O₃ enthält.

3. Verfahren nach Anspruch 1 oder 2, **dadurch gekennzeichnet, dass** ein elektrisch isolierendes Keramikelement (1) verwendet wird.

4. Verfahren nach Anspruch 1 oder 2, **dadurch gekennzeichnet, dass** ein elektrisch leitendes Keramikelement (3) verwendet wird.

5. Keramikelement (1, 3) eines Startelementes, insbesondere einer Glühstiftkerze, für den Verbrennungsvorgang in einer Brennkraftmaschine, wobei auf dem Keramikelement (1, 3) eine Glasur (2) angeordnet ist, **dadurch gekennzeichnet, dass** eine elektrostatisch aufgebrachte Trockenglasur (2) vorgesehen ist und dass die Trockenglasur (2) 4 - 6% CaO, 4 - 6% BaO, 8 - 12% Al₂O₃, 53 - 61% SiO₂ sowie 20 - 26% B₂O₃ enthält.

6. Keramikelement (1, 3) nach Anspruch 5, **dadurch gekennzeichnet, dass** die Trockenglasur (2) 5% CaO, 5% BaO, 10% Al₂O₃, 57% SiO₂ sowie 23% B₂O₃ enthält.

7. Keramikelement (1, 3) nach Anspruch 5 oder 6, **dadurch gekennzeichnet, dass** das Keramikelement (1, 3) im Wesentlichen aus einer elektrisch isolierenden Keramik besteht.

8. Keramikelement (1, 3) nach Anspruch 5 oder 6, **dadurch gekennzeichnet, dass** das Keramikelement (1, 3) im Wesentlichen aus einer elektrisch leitenden Keramik besteht.

9. Glühstiftkerze, **dadurch gekennzeichnet, dass** ein Keramikelement (3) nach Anspruch 5, 6, 7 oder 8 vorgesehen ist.

## Claims

1. Process for producing a starting element, in particular a sheathed-element glow plug, for the combustion operation in an internal combustion engine, having a ceramic element (1, 3), wherein a dry glaze (2) is applied to the ceramic element (1, 3), **characterized in that** the dry glaze (2) is applied to the ceramic element (1, 3) electrostatically, and **in that** the dry glaze (2) contains 4-6% of CaO, 4-6% of BaO, 8-12% of Al₂O₃, 53-61% of SiO₂ and 20-26% of B₂O₃.

2. Process according to Claim 1, **characterized in that** the dry glaze (2) contains 5% of CaO, 5% of BaO, 10% of Al₂O₃, 57% of SiO₂ and 23% of B₂O₃.

3. Process according to Claim 1 or 2, **characterized in that** an electrically insulating ceramic element (1) is used.

4. Process according to Claim 1 or 2, **characterized in that** an electrically conductive ceramic element (3) is used.

5. Ceramic element (1, 3) of a starting element, in particular of a sheathed-element glow plug, for the combustion operation in an internal combustion engine, wherein a glaze (2) is arranged on the ceramic element (1, 3), **characterized in that** an electrostatically applied dry glaze (2) is provided, and **in that** the dry glaze (2) contains 4-6% of CaO, 4-6% of BaO, 8-12% of Al₂O₃, 53-61% of SiO₂ and 20-26% of B₂O₃.

6. Ceramic element (1, 3) according to Claim 5, **characterized in that** the dry glaze (2) contains 5% of CaO, 5% of BaO, 10% of Al₂O₃, 57% of SiO₂ and 23% of B₂O₃.

7. Ceramic element (1, 3) according to Claim 5 or 6, **characterized in that** the ceramic element (1, 3) substantially comprises an electrically insulating ceramic.

8. Ceramic element (1, 3) according to Claim 5 or 6, **characterized in that** the ceramic element (1, 3) substantially comprises an electrically conductive ceramic.

9. Sheathed-element glow plug, **characterized in that** a ceramic element (3) according to Claim 5, 6, 7 or 8 is provided.

## Revendications

1. Procédé de fabrication d'un élément de démarrage, en particulier d'une bougie de préchauffage, pour l'opération de combustion dans un moteur à combustion interne, qui présente un élément (1, 3) en céramique, une glaçure sèche (2) étant appliquée sur l'élément (1, 3) en céramique,
**caractérisé en ce que**
la glaçure sèche (2) est appliquée par voie électrostatique sur l'élément (1, 3) en céramique et
**en ce que** la glaçure sèche (2) contient de 4 à 6 % de CaO, de 4 à 6 % de BaO, de 8 à 12 % d'Al₂O₃, de 53 à 61 % de SiO₂ ainsi que 20 à 26 % de B₂O₃.

2. Procédé selon la revendication 1, **caractérisé en ce que** la glaçure sèche (2) contient 5 % de CaO, 5 % de BaO, 10 % d'Al₂O₃, 57 % de SiO₂ et 23 % de B₂O₃.

3. Procédé selon les revendications 1 ou 2, **caractérisé en qu'**il utilise un élément (1) en céramique électriquement isolant.

4. Procédé selon les revendications 1 ou 2, **caractérisé en qu'**il utilise un élément (3) en céramique électriquement conducteur.

5. Elément (1, 3) en céramique d'un élément de démarrage, en particulier d'une bougie de préchauffage, pour l'opération de combustion dans un moteur à combustion interne, une glaçure (2) étant placée sur l'élément (1, 3) en céramique,
**caractérisé en ce que**
il présente une glaçure sèche (2) appliquée par voie électrostatique et
**en ce que** la glaçure sèche (2) contient de 4 à 6 % de CaO, de 4 à 6 % de BaO, de 8 à 12 % d'Al₂O₃, de 53 à 61 % de SiO₂ ainsi que 20 à 26 % de B₂O₃.

6. Elément (1, 3) en céramique selon la revendication 5, **caractérisé en ce que** la glaçure sèche (2) contient 5 % de CaO, 5 % de BaO, 10 % d'Al₂O₃, 57 % de SiO₂ et 23 % de B₂O₃.

7. Elément (1, 3) en céramique selon les revendications 5 ou 6, **caractérisé en que** l'élément (1, 3) en céramique est constitué essentiellement d'une céramique électriquement isolante.

8. Elément (1, 3) en céramique selon les revendications 5 ou 6, **caractérisé en que** l'élément (1, 3) en céramique est essentiellement constitué d'une céramique électriquement conductrice.

9. Bougie de préchauffage, **caractérisée en qu'**elle présente un élément en céramique (3) selon les revendications 5, 6, 7 ou 8.
